# EUROPÄISCHE PATENTSCHRIFT

(11) **EP 0 286 862 B1**
(45) Veröffentlichungstag und Bekanntmachung des Hinweises auf die Patenterteilung: **13.05.1992**
(21) Anmeldenummer: 88104297.2
(22) Anmeldetag: 18.03.1988
(51) Int. Cl.: B22D 11/12, B21B 1/46

(54) **Verfahren zum Herstellen eines Stahlbandes**
Process for manufacturing a steel strip
Procédé pour fabriquer une bande d'acier

(30) Priorität: 13.04.1987 DE 3712537; 16.07.1987 DE 3723543
(43) Veröffentlichungstag der Anmeldung: 19.10.1988
(62) Teilanmeldung aus: 89104899.3
(73) Patentinhaber: Thyssen Stahl Aktiengesellschaft, 47166 Duisburg (DE)
(72) Erfinder: Höffken, Erich, Dr.-Ing., D-4220 Dinslaken (DE); Lax, Hermann, Dipl.-Ing., D-4000 Düsseldorf 31 (DE); Pietzko, Günter, Dipl.-Ing., D-4300 Essen (DE)
(74) Vertreter: Cohausz & Florack Patentanwälte

(56) Entgegenhaltungen:
- DE-A- 3 306 537
- FR-A- 1 505 630
- US-A- 4 134 440
- PATENT ABSTRACTS OF JAPAN, Band 10, Nr. 163 (M-487)[2219], 11. Juni 1986, Seite 160 M 487; & JP-A-61 17 305 (SUMITOMO KINZOKU KOGYO K.K.) 25-01-1986
- PATENT ABSTRACTS OF JAPAN, Band 10, Nr. 163, (M-487)[2219], 11. Juni 1986, Seite 160 M 487; & JP-A-61 17 306 (SUMITOMO KINZOKU KOGYO K.K.) 25-01-1986
- PATENT ABSTRACTS OF JAPAN, Band 8, Nr. 210 (M-328)[1647], 26. September 1984, Seite 55 M 328; & JP-A-59 97 747 (SHIN NIPPON SEITETSU K.K.) 05-06-1984
- Sonderdruck aus Stahl und Eisen, 1986, "Die Erzeugung von Vorband auf der Versuchsgiessanlage Buschhütten", no. 23, S. 27/33

## Beschreibung

Die Erfindung bezieht sich auf ein Verfahren zum Herstellen eines Stahlbandes mit einer Dicke von mindestens 2 mm durch Verformen eines in einer Durchlaufkokille gegossenen Stahlstranges mit flüssigem Kern, wobei der Stahlstrang in einer trichterförmigen oszillierenden Durchlaufkokille mit einer Gießgeschwindigkeit von 5 - 20 m/min. auf eine Dicke von 40 - 50 mm gegossen und anschließend aus der Gießhitze gewalzt wird.

Bei einem bekannten Verfahren dieser Art (Sonderdruck aus "Stahl und Eisen", (1986), Nr. 23, Seiten 27/33) soll die Gießgeschwindigkeit nur maximal 6 m/min. betragen.

Bei einem bekannten Verfahren zum Herstellen eines Stahlbandes (PATENT ABSTRACTS OF JAPAN, Band 8, Nr. 210 (M-328) (1647), 26. September 1984; JP-A-59 97 747 (A)) wird der aus einer Durchlaufkokille mit parallelen Wänden austretende, noch nicht durcherstarrte Stahlstrang mit seinen weniger als 30 mm dicken, bereits verfestigten Strangschalen so weit zusammengedrückt, bis die Dicke des Stahlstranges gleich der doppelten Dicke der bereits verfestigten Strangschale ist. Durch diese an sich bekannte Maßnahme, die beim Stranggießen zur Erzielung lunkerfreier Stränge angewandt wird (AT-PS 18 72 51) werden wegen der verhältnismäßig großen Dicke der verfestigten Strangschalen des aus der Kokille austretenden Stahlstranges allerdings nur Bänder mit einer Dicke von 20 bis 50 mm erreicht. Für eine Vielzahl von Anwendungsfällen sind solche Bänder allerdings zu dick. Bänder mit einer Dicke von 20 bis 50 mm lassen sich jedoch in herkömmlichen Kaltwalzwerken nicht bis auf die gewünschte kleinste Dicke von etwa 2 mm herunterwalzen.

Die in der Praxis angewendeten Verfahren zur Herstellung von warmgewalztem Stahlband auch unter 20 mm Dicke gehen in der Regel von einer Stranggußbramme aus, die nach vollständiger Durcherstarrung erneut auf Walztemperatur erwärmt und in mehreren Stichen dickenreduziert und zum Band ausgewalzt wird. Wegen der erheblichen Dicke der eingesetzten Brammen werden hierfür bis zu neun Walzgerüste benötigt. Anlagen zur Anwendung eines derartigen Verfahrens bedingen hohe Investitionskosten, weil die Anlagen einerseits eine entsprechend groß ausgelegte Stranggießanlage voraussetzen, andererseits eine vielgerüstige Warmbandstraße erfordern, deren Vorgerüste wegen der Dicke der auszuwalzenden Brammen entsprechend kompakt gebaut sein müssen.

Um diesen Aufwand zu vermindern, ist bereits vorgeschlagen worden, bei der Herstellung von dünnen Bändern von gegossenem Vorband mit einer Dicke von 20 bis 65 mm auszugehen (DE-OS 32 41 745). Das Herstellen des Vorbandes in der Stranggießanlage erfolgt in üblicher Weise, indem es gekühlt und nach vollständiger Durcherstarrung in Stücke geeigneter Länge unterteilt und zu einem Bund aufgewickelt wird. Zur Vorbereitung auf das anschließende Auswalzen zu dem dünnen Band wird der Bund in einem Zwischenspeicherofen wärmebehandelt und auf eine gleichmäßige Temperatur eingestellt. Das Auswalzen erfolgt in mehreren Stichen. Wegen des notwendigen Zwischenspeicherofens und der Vielzahl der Walzgerüste für das Auswalzen ist der Aufwand zum Walzen von dünnen Bändern nach wie vor groß. Ein weiterer Nachteil bei einem derartigen Auswalzen nach Aufheizen des Bandes besteht darin, daß das Band an der Oberfläche verzundert. Dadurch wird ein einwandfreies Warmwalzen erschwert.

Es ist daher Aufgabe der Erfindung, ein Verfahren zu schaffen, mit welchem qualitativ hochwertige Stahlbänder mit einer Dicke von 2 bis 25 mm auf einfache Art und Weise hergestellt werden können.

Diese Aufgabe wird bei dem gattungsgemäßen Verfahren erfindungsgemäß dadurch gelöst, daß der aus der Durchlaufkokille austretende, noch nicht durcherstarrte Stahlstrang derart zusammengedrückt wird, daß unter Verschweißung der inneren Wandungen der bereits verfestigten Strangschale der Stahlstrang auf eine Dicke von unter 25 mm, insbesondere 10 bis 20 mm, dickenreduziert wird.

Vorzugsweise wird der dickenreduzierte Strang in mindestens einem Stich mit einem Verformungsgrad von 5 bis 85 % zu einem Band ausgewalzt, wobei die Querschnittsverminderung eine Streckung bewirkt. Dabei hat sich als vorteilhaft herausgestellt, wenn der dickenreduzierte Strang vor dem Walzen durch Aufsprühen eines Kühlmediums auf die Strangoberfläche auf eine Temperatur im Bereich von 1000 bis 1200°C abgekühlt wird.

Durch Anwendung der erfindungsgemäßen Maßnahmen erhält man einen dichten, lunkerfreien, in seiner Dicke gegenüber dem gegossenen Stahlstrang wesentlich reduzierten Strang, der zudem über seinen gesamten Querschnitt ein für die Weiterverarbeitung feinkörniges Gußgefüge besitzt, wie es sonst bei einem stranggegossenen Stahlstrang nur in der randnahen Oberfläche vorkommt. Wegen der geringen Dicke des aus der trichterförmigen, insbesonders oszillierenden Kokille austretenden Stahlstranges und der anschließenden Dickenreduzierung des noch nicht durcherstarrten Stahlstranges erhält man ohne weiteres Stahlstränge mit einer Dicke, die wesentlich kleiner als 25 mm sein kann.

Bei der Erfindung sind die verschiedenen Parameter beim Gießen des Stahlstranges einerseits und beim Auswalzen des zusammengedrückten Stahlstranges andererseits derart aufeinander abgestimmt, daß die Strangschalen ausreichend widerstandsfähig sind, um sowohl das Zusammendrücken des Stahlstranges ohne Durchbrüche als auch unter Ausnutzung der Gießhitze den gewünschten, gegebenenfalls hohen Verformungsgrad beim Auswalzen auf die Endabmessung (z.B. auf eine gewünschte kleinste Dicke von etwa 2 mm) aushalten zu können. Die Anwendung des erfindungsgemäßen Verfahrens für die Herstellung von Stahlbändern ist kostengünstig, da das Herstellungsverfahren keine großen Anlagen mit Warmhalteöfen und viele Walzgerüste mit entsprechendem Energiebedarf erfordert.

Nach einer bevorzugten Ausgestaltung des erfindungsgemäßen Verfahrens sollte der Stahlstrang beim Zusammendrücken ein dem Dickenprofil des Fertigbandes entsprechendes Profil erhalten. Diese Maßnahme ist für das erfindungsgemäße Verfahren von Bedeutung, weil beim Auswalzen eines Bandes grundsätzliche Profiländerungen auf einfache Art und Weise nicht möglich sind.

Zur Vermeidung von Oberflächenfehlern ist es besonders vorteilhaft, wenn der gegossene Stahlstrang gemäß einem weiteren Vorschlag der Erfindung rechteckige Querschnittsform mit konvex gerundeten Schmalseiten oder ovale Querschnittsform aufweist. Durch diese Formgebung wird gewährleistet, daß bei der Erstarrung eine Strangschale mit gleichmäßiger Dicke entsteht, so daß beim Zusammendrücken des Stahlstranges nach Austritt aus der Kokille in der Verformungsvorrichtung weder Risse im Randbereich noch Unregelmäßigkeiten an der Strangoberfläche auftreten.

Es hat sich als besonders vorteilhaft erwiesen, wenn die Gießgeschwindigkeit v_{g} und/oder die Kühlintensität der Kokille derart geregelt wird, daß der gegossene Stahlstrang bei Austritt aus der Kokille eine Strangschale mit einer Dicke von 5 bis 10 mm aufweist. Dies läßt sich erreichen, wenn die abkühlwirksame Länge 1ₖ (m) der Kokille (Abstand zwischen Kokillenunterkante und Gießspiegel) so bemessen ist, daß die Bedingung 0,05 . v_{g} (m/min) kleiner/gleich 1ₖ kleiner/gleich 1 m erfüllt ist, wobei der Wert 0,05 eine dimensionsbehaftete Komponente ist. Unter dieser Bedingung wird dem erstarrenden Strang im Mittel ausreichend Wärme, z.B. etwa
entzogen. Dabei sollte die Kühlung so intensiv sein, daß die Innenoberflächentemperatur der Kokille unter 400°C, insbesondere zwischen 200 und 400°C bleibt. In diesem Fall ist gewährleistet, daß auch nach dem Zusammendrücken des gegossenen Stahlstrangs ein ausreichend dicker Stahlstrang für die Weiterverarbeitung erhalten wird. Eine Strangschale der genannten Dicke ist auch widerstandsfähig genug, um die beim Zusammendrücken des Gußstranges im Material auftretenden Kräfte ohne Bildung von Rissen aushalten zu können.

Im Hinblick auf eine ausreichend große Gießgeschwindigkeit hat es sich als vorteilhaft herausgestellt, wenn der gegossene Stahlstrang unmittelbar nach dem Austritt aus der Kokille um bis zu 75 % dickenreduziert wird. Eine größere Reduzierung der Strangdicke an dieser Stelle sollte jedoch vermieden werden, weil anderenfalls beim Ausziehen des Stranges aus der Verformungsvorrichtung derart große Zugkräfte aufgewendet werden müssen, daß es zur Bildung von Rissen in der Strangoberfläche kommen kann, die auch bei nachfolgender weiterer Verformung des Stranges nicht wieder verschweißt werden können.

Um die Wirkung der Ausziehkräfte der angetriebenen Ausziehrollen in ertragbaren Grenzen zu halten, sollte unter Berücksichtigung des Abstandes des Anfangs des Eingriffsbereichs des Ausziehrollenpaares von der Unterkante der Kokille und der Ausziehgeschwindigkeit dafür Sorge getragen werden, daß die die Strangschalen beanspruchende Dehnung (ε) im noch nicht zusammengedrückten Strangbereich 1 % nicht überschreitet. Dies läßt sich vor allem mit Andrückrollen erreichen, deren Durchmesser zwischen 0,5 und 1 m liegt, und bei einem Abstand des Anfangs des Eingriffsbereichs von der Unterkante der Kokille von kleiner 0,5 m. Darüber hinaus läßt sich auch durch Verminderung der Oberflächenreibung durch Schmierung oder Oberflächengestaltung die Wirkung der Ausziehkräfte reduzieren.

Beim Zusammendrücken des noch nicht durcherstarrten Stahlstranges von 40 bis 50 mm erhält man Stahlstränge, die eine Dicke von 10 bis 20 mm haben. Für manche Anwendungszwecke sind derart dünne Bänder schon verwendbar, ohne daß es noch einer wesentlichen Verformung beim Auswalzen bedarf. Ein Verformungsgrad von etwa 5 % zur Verbesserung der Oberflächenbeschaffenheit (Dressieren) kann ausreichen. Nach entsprechender Kühlung können die derart noch gering verformten Bänder gehaspelt werden.

Da beim erfindungsgemäßen Verfahren vor dem Walzvorgang kein Temperaturausgleich des gegossenen Strangmaterials durchgeführt wird, ist es besonders wesentlich, daß der Stahlstrang derart abgekühlt wird, daß er eine über den Querschnitt gleichmäßige Temperatur erhält. Da das Umformverhalten des Stahls stark von der Temperatur abhängt, ergeben sich nämlich bei ungleichmäßiger Temperaturverteilung des Vorbandes am fertigen Band Bereiche unterschiedlicher Dicke. Aus diesem Grund ist gemäß einem weiteren Vorschlag der Erfindung vorgesehen, hinter dem Walzgerüst das Dickenprofil des gewalzten Bandes kontinuierlich zu messen, den Meßwert mit einem Sollprofil zu vergleichen und, sofern Abweichungen des Ist- vom Soll-Profil festgestellt werden, die Kühlmittelzufuhr der über die Breite des Bandes vor dem Walzgerüst angeordneten Kühlmitteldüsen entsprechend nachzuregeln.

Es ist auf diese Weise möglich, die Temperatur des Gußstranges in sehr geringen Grenzen konstant zu halten und über seine Breite eine gleichmäßige Temperatur einzustellen, so daß nach dem Walzvorgang ein über die Breite maßgenaues Dickenprofil erhalten wird.

Weitere vorteilhafte Ausgestaltungen des erfindungsgemäßen Verfahrens und der erfindungsgemäßen Anlage sind in den Ansprüchen gekennzeichnet.

Im folgenden wird die Erfindung anhand einer ein Ausführungsbeispiel einer Anlage zum Herstellen eines Stahlbandes schematisch darstellenden Zeichnung näher erläutert. Im einzelnen zeigen:
- Fig. 1: eine Anlage zur Durchführung des Verfahrens in Seitenansicht
**und**
- Fig. 2: ein Detail der Anlage gemäß Fig. 1 im Bereich zwischen einer Kokille zum Stranggießen und einer Verformungseinrichtung in zur Fig. 1 vergrößerter Darstellung.

Aus einem Tundish 1 fließt schmelzflüssiger Stahl in eine oszillierende Kokille 2, die aus einem trichterförmigen Oberteil und einem Unterteil mit parallel angeordneten gekühlten Wänden besteht, deren Abstand entsprechend der Dicke des zu gießenden Stranges gewählt wird. Unmittelbar am Kokillenauslauf befindet sich eine Verformungsvorrichtung 3, durch die der Strang auf eine Dicke von unter 25 mm, insbesondere 10 - 20 mm zusammengedrückt wird. Die Verformungseinrichtung besteht beispielsweise aus gekühlten, die Breitseiten der Kokille 2 fortsetzenden Platten oder einer entsprechenden Anordnung von angetriebenen Ausziehrollen 3a, welche für das Zusammendrücken des Gußstranges 10 mittels hydraulischer Zylinder 3b gegeneinander verstellbar sind. Im Bereich der Ausziehrollen 3a sollten den Schmalseiten profilbestimmende Stützrollen zugeordnet sein. Der Durchmesser d der Ausziehrollen 3a sollte zwischen 0,5 m und 1 m liegen, während der Abstand D des Anfangs des Angriffsbereichs von der Unterkante der Kokille 2 kleiner als 0,5 m sein sollte. Sofern für die Weiterverarbeitung ein Bandprofil mit Überhöhung, beispielsweise in der Bandmitte gefordert wird, können aie Ballen der Ausziehrollen eine entsprechende Kontur haben. Ein Band mit einem solchen Profil begünstigt die Weiterverarbeitung zum Beispiel in einem Kaltwalzwerk. Aber auch anders profilierte Ausziehrollen, beispielsweise solche mit flaschenförmigen Ballen, lassen sich verwenden.

Den Ausziehrollen 3a ist eine Kühlvorrichtung 4 nachgeordnet, die aus rippen- oder gitterförmigen gekühlten Platten 4a bestehen kann. Bei einer solchen Kühlvorrichtung wird aus Düsen 4b Kühlflüssigkeit zwischen den Stäben beziehungsweise Gittern der Platten 4a auf die erstarrende Strangschale gesprüht.

Der Kühlvorrichtung 4 ist mindestens ein Walzgerüst 5 unmittelbar nachgeordnet, das den Gußstrang 13 auswalzt. Im Walzgerüst 5 erfolgt unter Ausnutzung der Gießhitze eine Dickenreduktion des zusammengedrückten Stranges um 5 - 85 %, das heißt bei einem 10 mm dicken Strang eine Dickenreduzierung bis auf eine kleinste Dicke von etwa 2 mm.

Hinter dem ersten Walzgerüst 5 ist eine Dickenmeßeinrichtung 12 angeordnete die das Dickenprofil des gewalzten Stranges 10a über dessen gesamte Breite ermittelt. In Abhängigkeit von dem an dieser Stelle ermittelten Dickenprofil wird die vor dem Walzgerüst 5 angeordnete Kühlvorrichtung 4 gesteuert.

Hinter der Dickenmeßeinrichtung 12 können Umlenkrollen 6, ein weiteres Walzgerüst 7, eine weitere Kühlvorrichtung 8, eine Schere 9 und eine Haspel 11 zum Aufwickeln des ausgewalzten Bandes 10b vorgesehen sein.

## Patentansprüche

1. Verfahren zum Herstellen eines Stahlbandes mit einer Mindestdicke von 2 mm durch Verformen eines in einer Durchlaufkokille gegossenen Stahlstranges mit flüssigem Kern, wobei der Stahlstrang in einer trichterförmigen oszillierenden Durchlaufkokille mit einer Gießgeschwindigkeit von 5 - 20 m/min. auf eine Dicke von 40 - 50 mm gegossen und anschließend aus der Gießhitze gewalzt wird,
**dadurch gekennzeichnet,** daß der aus der Durchlaufkokille austretende, noch nicht durcherstarrte Stahlstrang derart zusammengedrückt wird, daß unter Verschweißung der inneren Wandungen der bereits verfestigten Strangschale der Stahlstrang auf eine Dicke von unter 25 mm, insbesondere 10 bis 20 mm, dickenreduziert wird.

2. Verfahren nach Anspruch 1,
**dadurch gekennzeichnet,** daß der dickenreduzierte Stahlstrang in mindestens einem Stich mit einem Verformungsgrad von 5 bis 85 % zu einem Band ausgewalzt wird.

3. Verfahren nach Anspruch 2,
**dadurch gekennzeichnet,** daß der dickenreduzierte Stahlstrang vor dem Walzen durch Aufsprühen eines Kühlmediums auf die Strangoberfläche auf eine Temperatur im Bereich von 1000 bis 1200°C abgekühlt wird.

4. Verfahren nach Anspruch 3,
**dadurch gekennzeichnet,** daß beim Zusammendrücken der Stahlstrang ein dem Dickenprofil des Fertigbandes entsprechendes Profil erhält.

5. Verfahren nach einem der Ansprüche 1 bis 4,
**dadurch gekennzeichnet,** daß ein Stahlstrang mit rechteckiger Querschnittsform mit konvex gerundeten Schmalseiten oder ovaler Querschnittsform gegossen wird.

6. Verfahren nach Anspruch 6,
**dadurch gekennzeichnet,** daß die Gießgeschwindigkeit und/oder die Kühlintensität der Kokille derart geregelt werden, daß der Stahlstrang beim Austritt aus der Kokille eine erstarrte Strangschale in einer Dicke von 5 bis 10 mm aufweist.

7. Verfahren nach einem der Ansprüche 1 bis 6,
**dadurch gekennzeichnet,** daß das Gießen bei einer abkühlwirksamen Kokillenlänge 1ₖ erfolgt, die der Bedingung 1 m größer/gleich 1ₖ größer/gleich 0,05 v_{g} mit v_{g} (m/min) als Gießgeschwindigkeit genügt.

8. Verfahren nach einem der Ansprüche 1 bis 7,
**dadurch gekennzeichnet,** daß der Stahlstrang nach dem Austritt aus der Kokille um bis zu 75 % dickenreduziert wird.

9. Verfahren nach einem der Ansprüche 1 bis 8,
**dadurch gekennzeichnet,** daß hinter dem ersten Walzgerüst das Dickenprofil des Bandes gemessen, und der Meßwert mit einem Soll-Profil verglichen wird, und daß bei Abweichung des Ist- vom Soll-Profil die Kühlmittelzufuhr zu den vor dem Walzgerüst angeordneten Kühlmitteldüsen nachgeregelt wird.

## Claims

1. A process for the production of a steel strip having a thickness of at least 2 mm by the deformation of a steel strand cast having a liquid core in a cooled mould for continuous casting, the steel strand being cast to a thickness of 40-50 mm in a funnel-shaped oscillating cooled mould for continuous casting at a casting speed of 5-20 m/min and then being rolled from the casting heat, characterized in that the not yet completely solidified steel strand emerging from the cooled mould for continuous casting is so squeezed that the thickness of the steel strand is reduced to below 25 mm, more particularly 10 to 20 mm, accompanied by the welding of the inner walls of the already solidified strand shell.

2. A process according to claim 1, characterized in that the steel strand, whose thickness is reduced, is rolled out into a strip in at least one pass with a 5 to 85% degree of deformation.

3. A process according to claim 2, characterized in that the steel strand, whose thickness is reduced, is cooled to a temperature in the range of 1000 to 1200 °C by spraying a cooling agent on to the surface of the strand before rolling.

4. A process according to claim 3, characterized in that by squeezing the steel strand is given a section corresponding to the cross-section of the finished strip.

5. A process according to one of claims 1 to 4, characterized in that a steel strand is cast of rectangular cross-sectional shape with convexly rounded narrow sides or with an oval cross-sectional shape.

6. A process according to one of claims 1 to 5, characterized in that the casting speed and/or the cooling intensity of the mould are so controlled that when the steel strand emerges from the mould it has a solidified strand shell in a thickness of 5 to 10 mm.

7. A process according to one of Claims 1 to 6, characterized in that casting is performed with an effectively cooled mould length 1ₖ which satisfies the condition 1 m greater than/equal to 1ₖ greater than/equal to 0.05 v_{g}, with v_{g} (m/min) as the casting speed.

8. A process according to one of Claims 1 to 7, characterized in that after it emerges from the mould the thickness of the steel strand is reduced by up to 75%.

9. A process according to one of Claims 1 to 8, characterized in that the cross-section of the strip is measured downstream of the first roll stand, the measured value being compared with a required cross-section, and if the actual cross-section differs from the required cross-section the supply of coolant to the coolant nozzles disposed upstream of the roll stand is readjusted.

## Revendications

1. Procédé pour la fabrication d'un feuillard d'acier ayant une épaisseur d'au moins 2 mm par déformation d'une barre d'acier à noyau liquide coulée dans une lingotière de coulée continue, la barre d'acier étant coulée dans une lingotière de coulée continue oscillante en forme d'entonnoir à une vitesse de coulée de 5 - 20 m/mn à une épaisseur de 40 - 50 mm et ensuite laminée hors de la chaude de coulée,
caractérisé en ce que la barre d'acier non encore totalement durcie sortant de la lingotière est comprimée de telle manière que, avec un soudage des parois internes de la croûte déjà durcie, la barre d'acier soit réduite en épaisseur à une épaisseur inférieure à 25 mm, en particulier de 10 à 20 mm.

2. Procédé selon la revendication 1,
caractérisé en ce que la barre de coulée réduite en épaisseur est laminée sous forme d'un feuillard en au moins une passe a un taux de déformation de 5 à 85 %.

3. Procédé selon la revendication 2,
caractérisé en ce que la barre d'acier réduite en épaisseur est refroidie avant le laminage à une température dans la plage de 1 000 à 1 200 °C par aspersion d'un agent de refroidissement sur la surface de la barre.

4. Procédé selon la revendication 3,
caractérisé en ce que la barre d'acier reçoit lors de la compression un profil correspondant au profil d'épaisseur du feuillard fini.

5. Procédé selon l'une des revendications 1 à 4,
caractérisé en ce qu'on coule une barre d'acier avec une forme rectangulaire en section transversale avec des petites faces arrondies convexes ou une forme ovale en section transversale.

6. Procédé selon la revendication 5,
caractérisé en ce que la vitesse de coulée et/ou l'intensité de refroidissement de la lingotière sont réglées de telle manière que la barre d'acier coulée présente à la sortie de la lingotière une croûte solidifiée d'une épaisseur de 5 à 10

7. Procédé selon l'une des revendications 1 à 6,
caractérisé en ce que la coulée a lieu avec une longueur de lingotière 1k active pour le refroidissement qui satisfait la relation 1m supérieur/égal 1k supérieur/égal 0,05 Vg avec Vg (m/mn) représentant la vitesse de coulée.

8. Procédé selon l'une des revendications 1 à 7,
caractérisé en ce que la barre d'acier est réduite en épaisseur de jusqu'à 75 % directement après la sortie de la lingotière.

9. Procédé selon l'une des revendications 1 à 8,
caractérisé en ce qu on mesure derrière la première cage de laminage le profil d'épaisseur du feuillard, on compare la valeur mesurée à un profil de consigne et on rajuste, dans le cas d'un écart entre profils instantané et de consigne, l'amenée d'agent de refroidissement à des buses d'agent de refroidissement disposées avant la cage de laminage.
